# EUROPÄISCHE PATENTSCHRIFT

(11) **EP 1 283 914 B1**
(45) Veröffentlichungstag und Bekanntmachung des Hinweises auf die Patenterteilung: **30.06.2004**
(21) Anmeldenummer: 01938180.5
(22) Anmeldetag: 05.05.2001
(51) Int. Cl.: C23G 1/08

(54) **VERFAHREN UND EINRICHTUNG ZUM BEIZEN VON EDELSTAHLWARMBÄNDERN**
METHOD AND DEVICE FOR PICKLING HOT-ROLLED SPECIAL STEEL STRIPS
PROCEDE ET DISPOSITIF POUR LE DECAPAGE DE FEUILLARDS D'ACIER SPECIAL LAMINES A CHAUD

(30) Priorität: 08.05.2000 DE 10022083
(43) Veröffentlichungstag der Anmeldung: 19.02.2003
(73) Patentinhaber: SMS Demag Aktiengesellschaft, 40237 Düsseldorf (DE)
(72) Erfinder: HAENTJES, Michael, 45257 Essen (DE)
(74) Vertreter: Valentin, Ekkehard, Dipl.-Ing.
(86) Internationale Anmeldenummer: PCT/EP2001/005118
(87) Internationale Veröffentlichungsnummer: WO 2001/086024

(56) Entgegenhaltungen:
- US-A- 5 131 126
- US-A- 5 821 212
- DATABASE WPI Section Ch, Week 198521 Derwent Publications Ltd., London, GB; Class M14, AN 1985-125457 XP002200304 & JP 60 063390 A (KAWASAKI STEEL CORP), 11. April 1985 (1985-04-11)

## Beschreibung

Die Erfindung betrifft ein Verfahren und eine Einrichtung zum Beizen von Edelstahlwarmbändem mit austenitischem , ferritischem und / oder martensitischem Gefüge, das ohne eine mechanische Strahl-Entzunderung in einer Beizlinie durch Beizstufen mit Säuren und Spülstufen mit Spülwasser geführt wird.

Beim Beizen eines Edelstahlwarmbandes (DE 195 05 324 C2) wird dieses durch eine Glüh- und Beizlinie geschickt. Vor dem Beizen findet eine Entzunderung statt, die sich in zwei Verfahrensabschnitte gliedert: Das Strahlen und das Beizen. Beim Strahlen wird die Bandoberfläche mechanisch entzundert, indem Partikel auf die Bandoberfläche geschleudert werden, welche den Zunder aufgrund ihrer kinetischen Energie entfernen. Es ist bekannt, in einigen Glüh- und Beizlinien noch zusätzlich einen Streckrichter einzusetzen, der zum einen die Bandqualität im Hinblick auf die Planheit verbessert und zum anderen durch Erzeugen von Rissen in den Zunderschichten den späteren chemischen Beizprozess erleichtern soll. Im Anschluss an die mechanischen Vorentzunderungsschritte wird nasschemisch gebeizt. Dieser Beizvorgang kann je nach Anlagenkonfiguration aus mehreren Schritten bestehen. Für reine Warmbandaniagen wird in der Regel in Schwefelsäure vorgebeizt, während die Restentzunderung in einer Mischsäure aus Salpetersäure und Flusssäure erfolgt.

Diese bekannten Verfahren sind schon nachteilig durch den Einsatz von Strahlverfahren, die die Bandoberfläche in der Rauhigkeit erhöhen und damit die BandQualität mindern. Außerdem sind die Betriebskosten durch den Einsatz der Mischsäuren, insbesondere durch die Flusssäure, sehr hoch.

Das eingangs bezeichnete Verfahren ist in der Form bekannt (EP 0 706 840 A2), die Herstellung von Edelstahlkaltband inline in unmittelbar aufeinanderfolgenden Arbeitsschritten Entzundern des Vorbandes, Reduzieren des Vorbandes auf Fertigdicke, Glühen und Beizen durchzuführen.

Der Erfindung liegt die Aufgabe zugrunde, beim Beizen ohne ein zusätzliches Strahlverfahren zum Entzundern auszukommen und vor allen Dingen die Kosten für das Beizen zu senken.

Die gestellte Aufgabe wird erfindungsgemäß dadurch gelöst dass das Edelstahlwarmband in den Vorbeizstufen mit Salzsäure gebeizt und in ersten Spülstufen mit Salpetersäure sowie einem gleichwertigen Ersatzbeizmedium gespült, das aus einem Gemisch von Schwefel- oder Salzsäure mit Wasserstoffperoxid und weiteren Zusätzen gebildet wird und in weiteren Spülstufen mit Spülwasser behandelt wird. Dadurch kommt das Verfahren ohne ein zusätzliches Strahlen aus und die Kosten für die Säuren werden gesenkt. Bei dem Beizen mit Salpetersäure oder einem gleichwertigen Ersatzbeizmedium können noch verbliebene Zunderreste auf dem Band entfernt werden. Der Einsatz von Strahlkabinen ist nicht erforderlich. Da das Glühen von Edelstahlwarmband jeweils nach der weiteren Verarbeitung nicht zwingend erforderlich ist, kann die kostspielige Produktion auf einer Glüh- und Beizlinie bei gegebenen Umständen umgangen werden. Das Vorbeizen in der Salzsäure reduziert die gelöste Metallmenge in der Salpetersäure drastisch. Damit ist eine Reduzierung der bekannten problematischen Reaktionsprodukte (NOₓ-Gase in der Abluft und Nitrate im Abwasser), die aus der Produktion bekannt sind, verbunden. Auch bei Einsatz eines entsprechenden Ersatzmediums für die Salpetersäure entfallen ebenfalls die bekannten Nachteile. Nach der Lehre der Erfindung werden außerdem gebeizte Edelstahlwarmbänder mit einer verbesserten Oberflächenqualität erzielt. Zudem gestalten sich die Betriebskosten wesentlich niedriger im Vergleich zu den bekannten Verfahren.

In Ausgestaltung ist vorgesehen, dass das Edelstahlwarmband in zumindest einer Beizstufe mit Salzsäure gebeizt wird. Der Vorteil ist die drastische Reduzierung der gelösten Metallmenge durch Vorbeizen.

Eine weitere Verbesserung besteht darin, dass das Edelstahlwarmband in zumindest einer oder mehreren Spdistufen mit der Salpetersäure sowie einem gleichwertigen Ersatzbeizmedium behandelt wird. Vorteilhafterweise kann dadurch ein vollständiges Entzundern erreicht werden.

Nach weiteren Maßnahmen ist vorgesehen, dass das Edelstahlwarmband anschließend in zwei oder mehr Spülstufen mit Spülwasser behandelt wird. Dadurch werden die verwendeten Säuren vollends beseitigt.

Die Einrichtung zum Beizen von Edelstahlwarmband mit austenitischem, ferritischem und / oder martensitischem Gefüge, das ggfs. hinter einem Weichglühofen durch eine Beizlinie führbar ist, löst die gestellte Aufgabe erfindungsgemäß dadurch, dass das Edelstahlwarmband bei Eintritt in eine Beizlinie, bestehend aus mehreren Beiztanks mit Salzsäure und mehreren Spültanks mit Salpetersäure sowie einem gleichwertigen Ersatzbeizmedium, das aus einem Gemisch von Schwefel- oder Salzsäure mit Wasserstoffperoxid und weiteren Zusätzen gebildet ist, und weiteren Spültanks mit Spülwasser behandelbar ist.
Die Vorteile sind die bereits zu den Verfahrensschritten erwähnten Verbesserungen gegenüber dem Stand der Technik.

Dabei kann die Anzahl der Beizstufen variiert werden. Eine vorzuziehende Gestaltung ergibt sich daraus, dass in der Beizlinie die ersten drei Beiztanks mit Salzsäure gefüllt sind.

Eine vorteilhafte Ausgestaltung wird dahingehend vorgeschlagen, dass die Spülstufen aus zumindest je einem Spültank mit Salpetersäure sowie einem gleichwertigen Ersatzbeizmedium und aus zumindest zwei Spültanks mit Spülwasser gebildet sind.

Ein Ausführungsbelspiel der Beizlinie ist in der Zeichnung dargestellt , anhand deren das Verfahren nachfolgend beschrieben wird.

Es zeigen:
- Fig. 1: ein Blockdiagramm einer vollständigen Bandanlage zum Beizen,
- Fig. 2: zum Vergleich die Beizstufen einer Normalstahlproduktion und
- Fig. 3: die Beizstufen der Beiz- oder Spültanks in der Edeistahiproduktion.

Gemäß Fig. 1 gelangt das Edelstahlwarmband 1 von Bandbunden eines Eingangsabschnittes 2 durch eine Schweißvorrichtung 3 (für einen Bundwechsel) durch eine Besäummaschine 4 in einen Eingangsschlingenblldner 5 und , falls erforderlich, durch einen Weichglühofen 6 in die Beizlinie 7. Die Beizlinie 7 bildet Beizstufen 8 und Spülstufen 9, die nachstehend noch genauer beschrieben werden. Aus der letzten Spülstufe 9 tritt das Edelstahlwarmband 1 aus und in einen Ausgangs-Schlingenbildner 10 ein und durchläuft bei Bandende eine Ausgangsschere 11. Während des kontinuierlichen Durchlaufs wird das Edeistahlwarmband 1 im Ausgangsabschnitt 12 wieder zu Bunden gewickelt.

Gemäß Fig. 2 wird innerhalb einer Normatstahtproduktion die Beizlinie 7 in der Beizstufe 8 mit drei Beiztanks und Salzsäure betrieben, währenddem die Spülstufen sämtlich mit Spülwasser arbeiten (Spülen Nr. 1 und 2, Spülen 3 bis 6).

Gemäß Fig. 3 ist die Beizlinie 7 wie folgt aufgebaut: In Beiztanks 16 der Beizlinie 7 befindet sich jeweils in den Beizstufen 8 als Beizmedium 14a Salzsäure 13. Die Spülstufen 9 werden durch Spültanks 17 gebildet, in denen sich in der Spüle Nr. 1 ein Ersatzbeizmedium 14b und in der Spüle Nr. 2 Salpetersäure 14 befindet. In den folgenden Spülstufen 9 wird Spülwasser 15 eingesetzt.

Das Verfahren läuft nun derart ab, dass das Edelstahlwarmband 1 in den Beizstufen 8 mit Salzsäure 13 gebeizt und in ersten Spülstufen 9 mit Salpetersäure 14 sowie einem gleichwirkenden Ersatzbeizmedium 14b gespült und in weiteren Spülstufen 9 mit Spülwasser 15 behandelt wird. Hierbei können zwei oder mehr Beizstufen 8 mit Salzsäure 13 eingesetzt werden. Ebenso kann das Edelstahlwarmband 1 in zwei oder mehr Spülstufen 9 mit der Salpetersäure 14 sowie einem gleichwertigen Ersatzbeizmedium 14b behandelt werden. Anschließend wird das Edelstahlwarmband 1 in zwei oder mehr Spülstufen 9 mit Spülwasser 15 gespült.

### Bezugszeichenliste

- 1: Edelstahlwarmband
- 2: Eingangsabschnitt
- 3: Schweißvorrichtung
- 4: Besäummaschine
- 5: Eingangs-Schlingenbildner
- 6: Weichglühofen
- 7: Beizlinie
- 8: Beizstufen
- 9: Spülstufen
- 10: Ausgangs-Schlingenbildner
- 11: Ausgangsschere
- 12: Ausgangsabschnitt
- 13: Salzsäure
- 14: Salpetersäure
- 14a: Beizmedium
- 14b: Ersatzbeizmedium
- 15: Spülwasser
- 16: Beiztanks
- 17: Spültanks

## Patentansprüche

1. Verfahren zum Beizen von Edelstahlwarmband (1) mit austenitischem, ferritischem und / oder martensitischem Gefüge, das durch Beizstufen (8) mit Salzsäure (13) in Spülstufen (9) mit Salpetersäure (14) und mit Spülwasser (15) geführt wird,
**dadurch gekennzeichnet,**
**dass** das Edelstahlband (1) aus einem Glühofen (6) austretend nach dem Beizen in einer Beizstufe (8), ohne eine mechanische Strahl-Entzunderung, in einer ersten Spülstufe (9) mit einem Ersatzbeizmedium (14b), bestehend aus einem Gemisch von Schwefel- oder Salzsäure (13) mit Wasserstoffperoxid und weiteren Zusätzen, gebeizt und in einer zweiten Spülstufe (9) mit Salpetersäure (14) gespült und in weiteren Spülstufen (9) mit Spülwasser (!5) behandelt wird.

2. Verfahren nach Anspruch 1,
**dadurch gekennzeichnet,**
**dass** das Edelstahlwarmband (1) in zwei oder mehr Beizstufen (8) mit Salzsäure (13) gebeizt wird.

3. Verfahren nach einem der Ansprüche 1 oder 2,
**dadurch gekennzeichnet,**
**dass** das Edelstahlwarmband (1) in zumindest einer oder mehreren Spülstufen (9) mit der Salpetersäure (14) oder dem gleichwertigen Gemisch aus Ersatzbeizmedium (14b) behandelt wird.

4. Verfahren nach einem der Ansprüche 1 bis 3,
**dadurch gekennzeichnet,**
**dass** das Edelstahlwarmband (1) anschließend in zwei oder mehr Spülstufen (9) mit Spülwasser (15) behandelt wird.

5. Einrichtung zum Beizen von Edelstahlwarmband (1) mit austenitischen, ferritischem und/oder martensitischem Gefüge, das ohne eine mechanische Strahl-Entzunderung hinter einem Weichglühofen (6) durch eine Beizlinie (7) führbar ist,
**dadurch gekennzeichnet,**
**dass** das Edelstahlwarmband (1) bei Eintritt in eine Beizlinie (7), bestehend aus mehreren Beiztanks (16) mit Salzsäure (13) und mehreren Spültanks (17) mit Salpetersäure (14) oder einem gleichwertigen Ersatzbeizmedium (14b), das aus einem Gemisch von Schwefel- oder Salzsäure (13) mit Wasserstoffperoxid und weiteren Zusätzen gebildet ist, und weiteren Spültanks (17) mit Spülwasser (15) behandelbar ist, wobei das Ersatzbeizmedium (14b) in einer ersten und die Salpetersäure (14) in einer zweiten Spülstufe zur Anwendung kommen.

6. Einrichtung nach Anspruch 5,
**dadurch gekennzeichnet,**
**dass** in der Beizlinie (7) die ersten drei Beiztanks (16) mit Salzsäure (13) gefüllt sind.

7. Einrichtung nach einem der Ansprüche 5 oder 6,
**dadurch gekennzeichnet,**
**dass** in der Beizlinie (7) die Spülstufen (9) aus Spültanks (17) mit Salpetersäure (14) oder dem gleichwertigen Ersatzmedium (14b) und anschließen den Spültanks (17) mit Spülwasser (15) bestehen.

8. Einrichtung nach Anspruch 7,
**dadurch gekennzeichnet,**
**dass** die Spülstufen (9) aus zumindest je einem Spültank (17) mit Salpetersäure (14) sowie dem gleichwertigen Ersatzbeizmedium (14b) und aus zumindest zwei Spültanks (17) mit Spülwasser (15) gebildet sind.

## Claims

1. Method of pickling hot strip (1) of special steel with an austenitic, ferritic and/or martensitic structure, which is led through pickling stages (8) with hydrochloric acid (13) into washing stages with nitric acid (14) and rinsing water (15), **characterised in that** the strip (1) of special steel issuing from an annealing oven (6) is, after pickling in a pickling stage (8) and without mechanical jet descaling, pickled in a first washing stage (9) by a substitute pickling medium (14b) consisting of a mixture of sulphuric or hydrochloric acid (13) with hydrogen peroxide and further additives and washed in a second washing stage (9) with nitric acid (14) and treated in further washing stages (9) by rinsing water (15).

2. Method according to claim 1, **characterised in that** the strip (1) of special steel is pickled in two or more pickling stages (8) by hydrochloric acid (13).

3. Method according to one of claims 1 and 2, **characterised in that** the strip (1) of special steel is treated in at least one or more washing stages (9) by nitric acid (14) or with the equivalent mixture of a substitute pickling medium (14b).

4. Method according to one of claims 1 to 3, **characterised in that** the strip (1) of special steel is subsequently treated in two or more washing stages (9) by rinsing water (15).

5. Equipment for pickling strip (1) of special steel with austenitic, ferritic and/or martensitic structure, which can be led behind a soft annealing oven (6) and without mechanical jet descaling through a pickling line (7) , **characterised in that** the strip (1) of special steel can be treated on entry into a pickling line (7) consisting of several pickling tanks (16) with hydrochloric acid (13) and several washing tanks (17) with nitric acid (14) or an equivalent substitute pickling medium (14b), which is formed from a mixture of sulphuric or hydrochloric acid (13) with hydrogen peroxide and further additives, and further washing tanks (17) with rinsing water (15), wherein the substitute pickling medium (14b) is used in a first washing stage and the nitric acid (14) is used in a second washing stage.

6. Equipment according to claim 5, **characterised in that** the first three pickling tanks (16) in the pickling line (7) are filled with hydrochloric acid (13).

7. Equipment according to one of claims 5 and 6, **characterised in that** in the pickling line (7) the washing stages (9) consist of washing tanks (17) with nitric acid (14) or the equivalent substitute medium (14b) and subsequently the washing tanks (17) with rinsing water (15).

8. Equipment according to claim 7, **characterised in that** the washing stages (9) are each formed from at least one washing tank (17) with nitric acid (14) as well as the equivalent substitute pickling medium (14) and from at least two washing tanks (17) with rinsing water (15).

## Revendications

1. Procédé pour le décapage de bande d'acier spécial laminée à chaud (1) avec une structure austénitique, ferritique et/ou de martensite, qui est guidée via des étapes de décapage (8) avec de l'acide chlorhydrique (13) dans des étapes de rinçage (9) avec de l'acide nitrique (14) et avec de l'eau de rinçage (15), **caractérisé en ce que** la bande d'acier spécial (1) sortant d'un four de recuit (6) est décapée, après le décapage dans une étape de décapage (8), sans décalaminage mécanique par jets, dans une première étape de rinçage (9) avec un agent de décapage de remplacement (14b), constitué d'un mélange d'acide sulfurique ou d'acide chlorhydrique (13) avec du peroxyde d'hydrogène et d'autres additifs, et est rincée dans une deuxième étape de rinçage (9) avec de l'acide nitrique (14) et est traitée dans d'autres étapes de rinçage (9) avec de l'eau de rinçage (15).

2. Procédé selon la revendication 1, **caractérisé en ce que** la bande d'acier spécial laminée à chaud (1) est décapée dans deux ou plus de deux étapes de décapage (8) avec de l'acide chlorhydrique (13).

3. Procédé selon l'une quelconque des revendications 1 ou 2, **caractérisé en ce que** la bande d'acier spécial laminée à chaud (1) est traitée dans au moins une ou plusieurs étapes de rinçage (9) avec de l'acide nitrique (14) ou le mélange équivalent d'agent de décapage de remplacement (14b).

4. Procédé selon l'une quelconque des revendications 1 à 3, **caractérisé en ce que** la bande d'acier spécial laminée à chaud (1) est ensuite traitée dans deux ou plusieurs étapes de rinçage (9) avec de l'eau de rinçage (15).

5. Dispositif pour le décapage de bande d'acier spécial laminée à chaud (1) présentant une structure austénitique, ferritique et/ou de martensite qui peut être guidée sans décalaminage mécanique par jets, en aval d'un four de recuit (6) dans une ligne de décapage (7), **caractérisé en ce que** la bande d'acier spécial laminée à chaud (1) peut être traitée lors de l'introduction dans la ligne de décapage (7), constituée de plusieurs réservoirs de décapage (16), avec de l'acide chlorhydrique (13), et plusieurs de réservoirs de rinçage (17) avec de l'acide nitrique (14) ou un agent de décapage de remplacement équivalent (14b), qui est formé par un mélange d'acide sulfurique ou d'acide chlorhydrique (13) avec du peroxyde d'hydrogène et d'autres additifs, et d'autres réservoirs de rinçage (17), avec de l'eau de rinçage (15), le milieu de décapage de remplacement (14b) étant utilisé dans une première étape de rinçage et l'acide nitrique (14) dans une deuxième étape de rinçage.

6. Dispositif selon la revendication 5, **caractérisé en ce que** dans la ligne de décapage (7), les trois premiers réservoirs de décapage (16) sont remplis d'acide chlorhydrique (13).

7. Dispositif selon l'une quelconque des revendications 5 ou 6, **caractérisé en ce que** dans la ligne de décapage (7), les étapes de rinçages (9) sont constituées de réservoirs de rinçage (17) avec de l'acide nitrique (14) ou l'agent de remplacement équivalent (14b) et de réservoirs de rinçage (17) consécutifs avec de l'eau de rinçage (15).

8. Dispositif selon la revendication 7, **caractérisé en ce que** les étapes de rinçage (9) sont constituées à chaque fois d'au moins un réservoir de rinçage (17) avec de l'acide nitrique (14) ainsi qu'avec l'agent de décapage de remplacement équivalent (14b) et d'au moins deux réservoirs de rinçage (17) avec de l'eau de rinçage (15).
